# FASCICULE DE BREVET EUROPEEN

(11) **EP 0 362 059 B1**
(45) Date de publication et mention de la délivrance du brevet: **19.05.1999**
(21) Numéro de dépôt: 89402653.3
(22) Date de dépôt: 27.09.1989
(51) Int. Cl.: D06M 17/04, A41D 27/06

(54) **Produit textile thermocollant biréactif**
Wärmefixierbares bireaktives Textilerzeugnis
Bireactive thermally adhesive textile product

(30) Priorité: 28.09.1988 FR 8812673
(43) Date de publication de la demande: 04.04.1990
(73) Titulaire: LAINIERE DE PICARDIE: Société anonyme, 80200 Peronne (FR)
(72) Inventeur: Vouette, Marie-Hélène, F-92400 Courbevoie (FR)
(74) Mandataire: Derambure, Christian

(56) Documents cités:
- FR-A- 1 357 294
- FR-A- 2 001 893
- FR-A- 2 177 038
- FR-A- 2 606 603

## Description

L'invention concerne les produits textiles thermocollants. Il s'agit de produits comportant un support textile sur lequel est appliqué une couche de polymères thermocollants.

De manière générale ces produits doivent pouvoir être stockés après que le support textile ait reçu la couche de polymères et ils sont destinés par l'effet de la variation d'un paramètre extérieur, particulièrement de la température, à devenir collants, permettant ainsi leur adhésion sur un autre tissu.

Les produits thermocollants sont maintenant couramment utilisés dans l'industrie textile par exemple comme tissus de renfort, leur application sur les doublures ou sur les draperies permettant de modifier les caractéristiques des tissus améliorant leur tenue et leur nervosité. Les supports textiles mis en oeuvre sont très variés. Ils peuvent être tissés, tricotés ou non tissés.

Les modalités d'application de la couche thermoadhésive sur son support sont nombreuses. Pour de nombreux usages, une application par points permettant de conserver une grande souplesse aux tissus est préférée alors que pour d'autres usages, une couche continue d'adhésif permet mieux d'atteindre les propriétés recherchées.

Dans le cas des tissus de renfort, le support textile est enduit avec la substance thermocollante. Actuellement, cette enduction est le plus souvent une enduction par points réalisée à l'aide d'un cylindre gravé. Les polymères thermocollants initialement sous forme de poudre ou de pâte sont portés à une température qui leur permet d'entrer en fusion et d'adhérer au support. Selon une autre technique, l'enduction est réalisée par tranfert, c'est-à-dire que les polymères thermocollants sont déposés sous forme de points par un cylindre de gravure sur un tapis traité pour être non adhésif; ces points sont alors transférés à une température plus faible sur le support textile.

Le produit textile thermocollant ainsi obtenu est ensuite stocké à température ambiante. Il est alors nécessaire que les différentes couches de ce produit, en contact, n'adhèrent pas les unes avec les autres. C'est-à-dire que le produit textile thermocollant ne doit pas présenter de "tack". Il faut donc qu'au voisinage de la température ambiante, le produit textile utilisé ne soit pas collant c'est-à-dire ne présente pas d'adhérence immédiate.

Le produit textile thermocollant est alors utilisé par les confectionneurs qui l'appliquent contre d'autres tissus, draperies ou doublures, et réalisent ainsi le collage du tissu de renfort sur la draperie à l'aide d'une presse à des pressions de quelques décibars à quelques bars pendant des temps relativement courts de l'ordre de 10 à 30 secondes et à des températures généralement supérieures à 100°C. Au cours de cette phase, les polymères du produit textile thermocollant doivent retrouver leur propriété d'adhésion. Toutefois, ils ne doivent pas avoir une trop faible viscosité pendant un temps trop long lors de cette opération car sinon les polymères traversent le support textile ou la draperie elle-même causant les retours aux traversées qui rendent les produits obtenus peu attractifs et souvent inutilisables.

Enfin, les vêtements terminés et donc en particulier les draperies ou doublures munies de tissu de renfort doivent supporter les différents modes d'utilisation, le lavage, le repassage... Le collage réalisé à l'étape précédente doit donc résister à des ambiances difficiles.

De nombreuses tentatives ont été faites pour réaliser des produits bien adaptés aux différentes contraintes résultant de l'ensemble des phases mentionnées plus haut.

Ainsi, il a été proposé par exemple de réaliser un adhésif constitué de deux ou plusieurs couches de polymères de caractéristiques physiques différentes. En choisissant convenablement la viscosité et la température de fusion de ces différentes couches, on peut ainsi limiter les traversées ou les retours. Toutefois, la mise en oeuvre de cette technique se révèle très délicate. (FR-A-2 177 038).

Le procédé de dépôt de la matière thermocollante sur le substrat textile dit par transfert, mentionné plus haut, permet d'éviter la pénétration excessive de la matière collante dans le substrat textile.

On a également proposé de déposer sur le substrat textile un polymère thermocollant et de le rendre thermodurcissable par l'action d'un agent de réticulation ultérieurement mis à son contact.

Ainsi, le document FR-A-2 606 603 concerne un produit thermocollant comprenant une matière thermccollante, à base de polymères, et des moyens de nature chimique agissant sur cette matière pour modifier sa structure chimique. La matière thermocollante comporte deux sites réactifs qui peuvent tous deux réagir chimiquement avec des matières réactives en présence d'un moyen réactif pour former une matière thermocollante modifiée. Ce document fait mention de produits dans lesquels la matière thermocollante modifiée est un polymère thermodurcissable non fusible.

Un produit textile thermocollant réticulé comprenant un agent de réticulation bloqué supplémentaire, apte à être débloqué lors du contrecollage, n'est pas décrit dans ce document.

Le document FR-A-2 001 893 concerne un adhésif destiné à la réalisation d'un tissu de renfort thermocollant qui comporte un polymère ayant des groupements fonctionnels réticulables ainsi qu'un agent de réticulation bloqué susceptible de produire la réticulation à des températures relativement élevées (140°C à 180°C). Après le dépôt, la couche polymérique est en substance non réticulée et ne présente pas de tack à température ambiante.

Le document FR-A-1 357 294 décrit l'utilisation d'une composition liquide à base de prépolymères d'uréthane partiellement bloqués par une ou plusieurs imines, oximes ou kétoximes. Le déblocage du prépolymère par l'effet d'une élévation de température permet d'obtenir une adhésion permanente par réticulation. Il n'existe pas de délai de stockage entre le moment où la composition liquide est appliquée sur un premier support et le contrecollage.

Le but de la présente invention est un produit textile thermocollant, ce produit étant utilisable notamment comme tissu de renfort. Ce tissu de renfort doit pouvoir être contrecollé aisément, sans retour ni traversée et il doit être résistant particulièrement aux agents et procédés de nettoyage des vêtements et au repassage.

A cet effet, l'invention propose un produit thermocollant du type comportant un support textile et une couche thermo-adhésive déposée à sa surface, tel que défini dans la revendication 1.

L'invention sera mieux comprise à la lecture de la description qui va suivre et des exemples de réalisation qui l'accompagnent.

Alors que parmi les différents perfectionnements apportés jusqu'à présent à la fabrication des produits thermocollants, la plupart mettent en oeuvre des compositions ayant des fonctions réactives en une seule étape, il est apparu d'une manière surprenante que la réalisation d'un produit satisfaisant les contraintes exposées plus haut pouvait avantageusement être obtenu par la mise en oeuvre d'un adhésif comportant deux fonctions distinctes réactives.

On entend ici par fonctions distinctes le fait que la première des fonctions peut être activée dans des conditions qui n'influent pas sur la deuxième fonction et en particulier ne l'activent pas. Il est ainsi possible de réticuler cet adhésif en deux étapes distinctes et à des instants différents librement déterminés.

Ces conditions d'activation peuvent être les conditions d'humidité, de température, de pression ambiante, peuvent être également toute autre valeur de ces paramètres, l'action de rayonnement électromagnétique tel le rayonnement ultraviolet, hautefréquence, l'action d'agents chimiques, le bombardement électronique ou encore une combinaison quelconque de ces paramètres. La condition essentielle à respecter étant que par l'application de cette ambiance, la deuxième fonction réactive soit maintenue dans son état initial.

Cette deuxième fonction réactive, qui consiste en un agent réticulant bloqué chimiquement, peut être activée ensuite de manière analogue à l'activation de la première fonction dans des conditions dont l'influence sur la première fonction n'a bien entendu pas d'importance, puisque cette première fonction a déjà été activée.

La couche thermoadhésive comportant des polymères réticulables et ayant ces deux fonctions réactives distinctes est appelée couche thermoadhésive biréactive.

Le thermoadhésif qui la compose peut comporter un mélange d'au moins deux polymères dont chacun est réticulable au moyen de l'une des fonctions réactives, il peut également comporter un polymère unique dont la chaîne comporte au moins deux types de fonction réagissant dans des conditions différentes selon les modalités exposées plus haut.

La couche thermoadhésive est appliquée sur un support textile. Elle est applicable à tout type de support textile (tissé, tricoté, non tissé...).

Cette application peut être réalisée par de nombreux moyens connus de l'homme du métier, par enduction (cadre rotatif ou plat), par pulvérisation.

Cette application peut consister soit en une couche continue soit de préférence en une répartition par points. Cette répartition géométrique étant calibrée de manière classique et connue en soi.

Lors de cette application, la première fonction réactive de la couche thermocollante est activée.

Cela peut être obtenu par l'utilisation d'un thermocollant bicomposant dans lequel un agent réticulant est incorporé au thermoadhésif avant son application. Cet agent réticulant entraîne alors par exemple dans les conditions usuelles d'application (température, pression, humidité) la polymérisation par activation de la première fonction.

L'activation de la première fonction peut également être obtenue dans le cas d'un système bicomposant comme dans le cas d'un monocomposant par une élévation de température, de pression ou encore d'ultraviolet ou de rayonnement hautefréquence pendant ou après l'application.

La simultanéité avec de la première activation est donc approximative celle-ci pouvant être annoncée un peu avant, pendant, ou après le moment de l'application mais toujours dans la même phase de la fabrication avant qu'un stockage du produit ne soit nécessaire.

A la suite de cette première polymérisation, le produit dans les conditions ordinaires de stockage ne présente aucun "tack", c'est-à-dire que les différentes couches de produit thermocollant en contact les unes avec les autres n'adhèrent pas.

Le produit thermocollant peut alors être appliqué sur un autre produit textile, doublure, triplure ou draperie, par l'application de conditions physiques adaptées (température, pression,...) il est rendu moins visqueux ce qui permet la réalisation de l'adhésion. La deuxième fonction réactive est alors activée réalisant la réticulation du thermocollant et assurant sa stabilité.

L'une comme l'autre des deux fonctions réactives peut consister en un agent réticulant. Dans l'ensemble de ce texte on entend par agent réticulant un réticulant dont certaines fonctions participent au produit final. En ce qui concerne la première fonction, l'agent réticulant peut également être un catalyseur, c'est-à-dire un composé que l'on retrouvera intégralement dans son état initial à la fin de la réaction.

La première fonction réactive peut consister en un agent réticulant non bloqué avec lequel le polymère thermocollant est mis en contact avant l'application sur le support textile. La deuxième fonction réactive au contraire étant un agent réticulant bloqué chimiquement qui sera activé lors de l'application du produit thermocollant sur la doublure, triplure ou sur la draperie chez l'utilisateur. Cette activation peut être obtenue par la variation des paramètres de pression de température, par l'effet de rayonnement électromagnétique tel ultraviolet, hautefréquence ou par effet d'un agent chimique extérieur ou par une combinaison quelconque de ces actions.

Dans un mode de réalisation préféré, la première fonction réactive est initialement également bloquée. Elle est activable lors de l'application des polymères sur leur support textile par l'effet d'une variation de la pression, de la température ou encore par l'effet du rayonnement ultraviolet ou d'un rayonnement hautefréquence ou encore par une combinaison quelconque de ces paramètres. Afin d'assurer des conditions d'activation différentes de la deuxième fonction, à savoir un agent de réticulation bloqué chimiquement, celle-ci sera activable, lors du contrecollage du produit thermocollant par exemple sur une doublure ou sur une draperie par la variation ou par l'effet d'un paramètre différent de celui ayant activé la première fonction ou par la variation d'un même paramètre ou de la même combinaison de ces paramètres à un niveau différent.

Les polymères de la couche thermoadhésive appliquée sur le support textile pour la réalisation du produit thermocollant comportent bien entendu d'autres éléments que les seules fonctions chimiques de réticulation mentionnées plus haut. Ils comportent en particulier des chaînes polymériques dont la nature et les fonctionnalités interviennent pour déterminer la viscosité et l'adhésion du thermocollant en combinaison avec les polymères réticulables mentionnés plus haut.

La couche adhésive peut également comporter des charges neutres, des stabilisants, des colorants...

Selon un mode de réalisation préféré de l'invention, la couche thermocollante est un système bicomposant comportant une résine et un durcisseur. la résine contient des polyols et/ou des époxy ainsi que des isocyanates bloqués. Le durcisseur comporte des isocyanates non bloqués qui mélangé avec la résine provoque une première réticulation donnant un premier système polyuréthane.

La deuxième réticulation est engendrée lors du débloquage de l'isocyanate bloqué qui par action sur les fonctions alcool restant libres donne alors naissance à un deuxième système polyuréthane.

La température de débloquage dépend de l'agent bloquant. Celui-ci peut être composé d'oximes, d'oxamates, de dicétones, de caprolacatames, de triasoles, d'imidazolines, de phénols...

Sans sortir du cadre de l'invention, l'homme de métier peut, à partir des connaissances générales concernant les polymères, obtenir de nombreux produits.

Ainsi, les résines époxydes monocomposant ou bicomposant réticulent à la température ambiante ou par l'effet de la température.

Des mélanges à base d'acryliques sont photoréticulables, d'autres sont sensibles à la chaleur.

Des mélanges à base de polyesthers insaturés sont également photoréticulables ou thermoréticulables.

Des aziridnes encapsulées permettent la réticulation des polyamides.

Avant leur application sur le support, ces produits thermoadhésifs se présentent sous forme de pâtes plus ou moins visqueuses.

La mise en oeuvre de ces polymères dont les propriétés sont bien connues permet d'obtenir une gamme de produits conforme à l'objet de l'invention et réalisable par son procédé, ayant des propriétés dans les différentes stades su procédé permettant de satisfaire tout type de produit d'origine (tissu de renfort et tissu sur lequel est réalisé le contrecollage, doublure ou draperie) et d'obtenir des produits une fois contrecollés ayant les propriétés recherchées (souplesse, toucher, volume, nettoyage...).

Un exemple particulier de réalisation est le suivant :

La couche thermoadhésive comporte une résine, isocyanates libres et des isocyanates bloqués.

La résine contient du polybutadiène hydroxylé et un diol jouant le rôle d'activateur de chaînes.

L'isocyanate libre est l'IPDI (3. isocyanatométhyl - 3,5,5 - triméthylcyclohesyl isocyanate).

L'isocyanate bloqué est un TDI toluene d'isocyanate bloqué au paranitrophénol (température de déblocage = 140°)

Une fois la couche thermocollante déposée sur la base textile, on procède à une première cuisson à 60°C permettant l'activation de la première fonction réactive.

L'isocyanate libre réagit avec la résine pour donner un réseau polyuréthanne faiblement réticulé et sec à température ambiante.

Lors du contrecollage, une seconde cuisson à 140°C (1/2 heure) refluidifie la colle ce qui permet l'adhésion sur la draperie en même temps que l'isocyanate bloqué au paranitrophénol se libère pour réagir avec les fonctions hydroxyles restantes. On obtient alors un réseau polyuréthane fortement réticulé.

Le tableau suivant précise les fonctionnalités et proportions des composants de la résine :

| COMPOSANTS | FONCTIONNALITE | PARTIES EN POIDS |
|---|---|---|
| POLYBUTADIENE HYDROXYLE | Entre 0, 75 et 0, 85 OH/kg, de préférence 0, 80 OH/kg | 100 environ |
| DIOL | Entre 10 et 20 OH/kg, de préférence 15 OH/kg | 10 environ |
| IPDI | Entre 4 et 10 NCO/kg, de préférence 8 NCO/kg | 20 environ |
| TDI | Entre 5 et 15 NCO/kg, de préférence 10 NCO/kg | 10 environ |

Cet exemple constitue un mode de réalisation particulier. A partir de l'enseignement de la présente description, de nombreux autres modes de réalisation sont concevables sans sortir du cadre de l'invention telle que définie dans les revendications.

## Revendications

1. Produit textile thermocollant du type comportant un substrat textile et une couche thermo-adhésive unique déposée à sa surface, le produit étant obtenu par dépôt d'une couche d'une composition comportant un ou des polymères thermoadhésifs réticulables, ladite composition comprenant au moins deux fonctions distinctes réactives ou aptes à être rendues réactives, lesdites fonctions étant aptes à réaliser la réticulation du ou desdits polymères en deux étapes distinctes et à des instants différents, la première de ces fonctions ayant été activée lors du dépôt de la composition sur le support afin d'éliminer les tacks de la composition au moyen d'une première réticulation faible de la couche, la seconde de ces fonctions, consistant en un agent réticulant bloqué et restée dans son état initial lors du dépôt, étant apte à réticuler davantage la couche thermoadhésive lors du contrecollage du produit textile thermocollant sur un autre produit textile.

2. Produit thermocollant selon la revendication 1, caractérisé en ce que la première fonction consiste en un agent réticulant non bloqué, la deuxième fonction réactive consistant en un agent réticulant bloqué sensible par exemple à la pression, la température, le rayonnement électromagnétique tel UV, HF ou par action d'un agent chimique ou par bombardement électronique ou une combinaison de ces paramètres.

3. Produit thermocollant selon la revendication 2, caractérisé en ce que les polymères adhésifs sont bicomposants, le premier composant comprenant des polyols ou époxy et des isocyanates bloqués, le deuxième composant comprenant des isocyanates non bloqués.

4. Produit thermocollant selon la revendication 1, caractérisé en ce que la première fonction réactive est activable par l'effet de la pression, la température, le rayonnement ultraviolet, haute fréquence, électromagnétique, humidité, action d'un agent chimique extérieur ou une combinaison de ces paramètres, la deuxième fonction réactive étant activée par un autre de ces paramètres.

5. Produit thermocollant selon la revendication 1, caractérisé en ce que la première fonction réactive est activable par l'effet de la pression, la température, le rayonnement ultraviolet, haute fréquence, électromagnétique, humidité, action d'un agent chimique extérieur ou une combinaison de ces paramètres, la deuxième fonction réactive étant activable par le même paramètre ou la même combinaison de paramètres à un niveau différent.

6. Produit thermocollant selon la revendication 3, caractérisé en ce que l'agent bloquant appartient à la famille des oximes, des oxamates ou des b dicétones.

7. Produit thermocollant selon la revendication 1, caractérisé en ce que la couche thermoadhésive comporte des chaînes polymériques dont la nature et les fonctionnalités interviennent pour déterminer la viscosité et l'adhésion du thermocollant.

## Claims

1. A thermofusing textile product of the type containing a textile substrate and a single thermoadhesive layer coated over its surface, the product being obtained by coating a layer of a formulation comprising one or several cross-linkable thermoadhesive polymers, the said formulation comprising at least two distinctive reactive functions or capable of being made reactive, the said functions being capable of cross-linking the said polymer(s) in two distinct phases and at different moments, the first of these functions having been actuated when applying the formulation on the support in order to eliminate the formulation tacks via a first low cross-linking of the layer, the second of these functions, consisting of a blocked cross-linking agent and remained in its initial condition when applied, being capable of cross-linking the thermoadhesive layer further when pasting the thermofusing textile product onto another textile product.

2. A thermofusing product according to claim 1, characterised in that the first function consists of non-blocked cross-linking agent, the second reactive function consisting of a blocked cross-linking agent, sensitive for instance-to pressure, temperature, electromagnetic radiation such as UV, HF or by action of a chemical agent or by electronic bombardment or a combination of these parameters.

3. A thermofusing product according to claim 2, characterised in that the adhesive polymers are bicomponents, the first component comprising polyols or epoxy as well as blocked isocyanates, the second component comprising non-blocked isocyanates.

4. A thermofusing product according to claim 1, characterised in that the first reactive function can be actuated by pressure, temperature, ultraviolet radiation, high frequency radiation, electromagnetic radiation, moisture, action of an external chemical agent or a combination of these parameters; the second reactive function being actuated by another of these parameters.

5. A thermofusing product according to claim 1, characterised in that the first reactive function can be actuated by pressure, temperature, ultraviolet radiation, high frequency radiation, electromagnetic radiation, moisture, action of an external chemical agent or a combination of these parameters; whereas the second reactive function can be actuated by the same parameter or the same combination of parameters at a different level.

6. A thermofusing product according to claim 3, characterised in that the blocking agent belongs to the oxime, oxamate or b-diketone family.

7. A thermofusing product according to claim 1, characterised in that the thermoadhesive layer comprises polymer chains whose nature and functionalities play a part to determine the viscosity and the adherence of the thermofusing product.

## Patentansprüche

1. Schmelzfixierendes Textilprodukt des Typs mit einem Textilsubstrat und einer einzigen thermoklebenden, auf der Oberfläche abgelegten Schicht, wobei das Produkt durch die Ablage einer Schicht erzielt wird, deren Zusammensetzung eine oder mehrere thermoklebende, vernetzbare Polymere enthält, wobei die besagte Zusammensetzung mindestens zwei verschiedene reaktive bzw. reaktivierbare Funktionen umfasst, wobei die besagten Funktionen geeignet sind, um die Vernetzung des oder der besagten Polymere in zwei verschiedenen Etappen und zu unterschiedlichen Zeitpunkten durchzuführen, wobei die erste dieser Funktionen bei der Ablage der Zusammensetzung auf dem Träger aktiviert wurde, um die « Tacks » mittels einer ersten geringen Vernetzung der Schicht aus der Zusammensetzung zu entfernen, während die zweite dieser Funktionen, die aus einem blockierten und bei der Ablage in seinem Ausgangszustand verbliebenen Vernetzungsmittel besteht, geeignet ist, die thermoklebende Schicht bei der Kaschierung des schmelzfixierenden Textilproduktes auf einem anderen Textilprodukt stärker zu vernetzen.

2. Schmelzfixierendes Produkt nach Anspruch 1, dadurch gekennzeichnet, dass die erste Funktion aus einem nicht blockierten Vernetzungsmittel besteht, wobei die zweite reaktive Funktion aus eine blockierten Vernetzungsmittel besteht, das beispielsweise empfindlich ist gegen Druck, Temperatur, elektromagnetische Strahlung, wie UV, HF, oder gegen die Wirkung eines chemischen Mittels oder eines elektronischen Beschusses oder eine Kombination dieser Parameter.

3. Schmelzfixierendes Produkt nach Anspruch 2, dadurch gekennzeichnet, dass die klebenden Polymere aus zwei Komponenten bestehen, wobei die erste Komponente Polyole oder Epoxy und blockierte Isocyanate und die zweite Komponente nicht blockierte Isocyanate umfasst.

4. Schmelzfixierendes Produkt nach Anspruch 1, dadurch gekennzeichnet, dass die erste reaktive Funktion aktivierbar ist durch die Wirkung von Druck, Temperatur, Ultraviolett-, Hochfrequenz-, Elektromagnetstrahlung, Feuchte, die Wirkung eines externen chemischen Mittels oder eine Kombination dieser Parameter, während die zweite reaktive Funktion von einem anderen dieser Parameter aktiviert wird.

5. Schmelzfixierendes Produkt nach Anspruch 1, dadurch gekennzeichnet, dass die erste reaktive Funktion aktivierbar ist durch die Wirkung von Druck, Temperatur, Ultraviolett-, Hochfrequenz-, Elektromagnetstrahlung, Feuchte, die Wirkung eines externen chemischen Mittels oder eine Kombination dieser Parameter, während die zweite reaktive Funktion vom gleichen Parameter oder von der gleichen Parameterkombination auf einer anderen Ebene aktiviert werden kann.

6. Schmelzfixierendes Produkt nach Anspruch 3, dadurch gekennzeichnet, dass das blockierende Mittel der Familie der Oxime, der Oxamate oder der b-Diketonen angehört.

7. Schmelzfixierendes Produkt nach Anspruch 1, dadurch gekennzeichnet, dass die thermoklebende Schicht polymerische Ketten umfasst, deren Beschaffenheit und Funktionalitäten eingreifen, um die Viskosität und die Haftung des Schmelzfixierers zu bestimmen.
